# EUROPÄISCHE PATENTANMELDUNG

(11) **EP 0 201 877 A2**
(43) Veröffentlichungstag der Anmeldung: **20.11.1986**
(21) Anmeldenummer: 86106341.0
(22) Anmeldetag: 07.05.1986
(51) Int. Cl.: H01J 7/18, H01J 29/94, F04B 37/02

(54) **Direkt geheizter Sorptions-Getterkörper**

(30) Priorität: 09.05.1985 DE 3516786
(71) Anmelder: Nokia Graetz Gesellschaft mit beschränkter Haftung, D-7530 Pforzheim (DE)
(72) Erfinder: Feller, Heinrich, D-8000 München 90 (DE); Kobale, Manfred, Dr., D-8011 Faistenhaar (DE); Mammach, Peter, Ing. FH, D-8025 Unterhaching (DE)

(57) **Zusammenfassung**

Bei einem direkt geheizten Sorptions-Getterkörper zur Gasaufzehrung reaktiver Restgase in vakuumdicht abgeschlossenen Behältern, insbesondere in fladen Bildanzeigegeräten, ist vorgesehen, daß ein Isolierkörper (1) mit zwei elektrischen Kontakten (2) versehen ist und daß die Gettermasse (3) auf den als Träger dienenden Isolierkörper (1) und die Kontaktstellen (4) aufgebracht ist.

Der erfindungsgemäße Sorptions-Getterkörper wird insbesondere bei flachen Bildanzeigegeräten verwendet.

## Beschreibung

Die Erfindung bezieht sich auf einen direkt geheizten Sorptions-Getterkörper gemäß dem Oberbegriff des Anspruchs 1.

Bereits bekannt sind Getter-Sorptionspumpen mit mindestens einem Getterkörper aus nichtverdampfendem Gettermaterial und einem zugehörigen Heizelement. Derartige Getterkörper gehen beispielsweise aus der DE₋PS 2204714 als bekannt hervor.

Die bisher verwendeten,_{'}z.B. aus Zirkon-Kohle bestehenden Getterkörper wurden indirekt geheizt. Dabei ist zwisehen Heizer und Gettermasse ein Isoliermantel aufgebracht. Der Heizer - meist eine Wolframwendel - dient demnach auch als Träger für den Isoliermantel und die Gettermasse. Der Dreischichtenäufbau Heizer-Isoliermantel-Gettermasse ist verhältnismäßig aufwendig und neigt außerdem zur Rissigkeit und zu Kurzschlüssen zwischen Heizer und Gettermantel.

Der Erfindung liegt die Aufgabe zugrunde, einen direkt geheizten Sorptions-Getterkörper hoher Kapazität in einfacher Bauweise zu schaffen.

Diese Aufgabe wird erfindungsgemäß durch einen direkt geheizten Sorptions-Getterkörper mit den Merkmalen des Anspruchs 1 gelöst.

Weitere vorteilhafte Ausgestaltungen und Weiterbildungen der Erfindung sind Gegenstand zusätzlicher Ansprüche.

Bei dem erfindungsgemäßen Sorptions-Getterkörper ist die Gettermasse direkt auf einem Isolierkörper aufgebracht.

Auf den Isolierkörper in Form von Zylindern, Rohren, Ringen, Platten usw. als Träger für die Gettermasse sind zwei Kontakte, z.B. aus Molybdän, durch Aufpressen oder Punktschweißen fixiert. Der Träger, einschließlich der Kontaktstellen auf dem Träger, ist mit der Gettermasse beschichtet. Das Beschichten kann durch Streichen, Tauchen, Sprühen, Siebdrucken usw. erfolgen.

Der so präparierte Getterkörper wird anschließend gesintert. Dabei erfolgt eine metallische Verbindung zwischen elektrischer Zuführung (Kontakten) und Gettermasse. Die Sinterung erfolgt im Vakuum (< 1'0-3mbar) z.B. bei 900°C, 30 Minuten. Zur Erzielung mechanisch fester Sinterkörper ist es wichtig, die Aufheizgeschwindigkeit im Vakuumofen so gering zu halten, daß der Druck in der Anlage 10⁻³mbar nicht wesentlich übersteigt.

Der fertiggestellte Getterkörper wird durch direkten Stromdurchgang aktiviert. Dies geschieht nach der Montage des Getterkörpers im dafür vorgesehenen Vakuumsystem während oder nach dem Ausheiz- und Fumpvorgang. Da der spezifische Widerstand der porösen Gettermasse um ein Vielfaches größer ist als der von massivem Zirkon, liegt der Strom für die Aktivierung im vertretbaren Rahmen. Die Getter- schicht kann bis zu einigen Zehntel-Millimetern dick gemacht werden, so daß die Kapazität derart hergestellter Getter bedeutend höher ist als die der herkömmlichen Flächengetter.

Beim Aktivieren der beschriebenen Getteraufbauten wird die gesamte Getterschicht aufgrund des direkten Stromdurchgangs gleichmäßig aufgeheizt. Die Gefahr des Reißens der Gettermasse und damit Loslösung von Gettermasseteilchen ist daher nahezu ausgeschlossen.

Die Erfindung wird anhand von in den Figuren dargestellten Ausführungsbeispielen weiter erläutert. Es zeigen:
Fig. 1 einen erfindungsgemäßen Sorptions-Getterkörper in Seitenansicht,
Fig. 2 ein anderes Ausführungsbeispiel des erfindungsgemäßen Sorptions-Getterkörpers in Frontansicht und
Fig. 3 ein weiteres Ausführungsbeispiel des erfindungsgemäßen Sorptions-Getterkörpers in Draufsicht.

Der in Fig. 1 dargestellte Sorptions-Getterkörper besteht aus einem Isolierkörper 1, der mit zwei elektrischen Kontakten 2 versehen ist. Die Gettermasse 3 ist auf den als Träger dienenden Isolierkörper 1 und die Kontaktstellen 4 aufgebracht. Als Isolierkörper 1 wird beispielsweise ein Aluminiumoxidstab mit einem Durchmesser von einem Millimeter und einer Länge von 45mm verwendet, an dem Molybdänlaschen (Kontakte 2) durch Punktschweißen fixiert sind. Die Gettermasse 3 besteht vorzugsweise aus einem Gemisch von Zirkonpulver mit einer Korngröße von ca. 5um und Ammoniumbikarbaminat (96 4 Gew%) in einer Binderlösung z.B. aus Kollidiumwolle, die in Butylacetat oder Isobutanol gelöst ist. Die Gettermasse 3 wird auf den Isolierkörper 1 und die Kontaktstellen 4 (Anschlußflansche) gleichmäßig aufgetragen. Die Masse wird zu- 'nächst einige Stunden bei Raumtemperatur oder ca. zehn Minuten bei 50°C getrocknet. Die Aufheizgeschwindigkeit für den Sinterprozeß wird über den Druck im Vakuumofen gesteuert. Bei einer Geschwindigkeit von 5⁰C/Min. wird der Druck von 10-3mbar unter dem Einsatz gängiger Evakuiersyteme nicht überschritten. Die Sintertemperatur liegt bei 900°C und wird zwanzig Minuten gehalten. Die Abkühlung erfolgt weiter unter Vakuum bis mindestens 80°C.

In Fig. 2 ist als Sorptions-Getterkörper ein geschlitzter Ring dargestellt, dessen Isolierkörper 1 aus Berylliumoxid besteht. Auf diesen Isolierkörper 1 und dessen Kontaktstellen 4 der Kontakte 2 ist die Gettermasse 3 aufgebracht.

Bei dem in Fig. 3 dargestellten Ausiührungsbeispiel wird als Isolierkörper 1 eine Aluminiumoxidplatte verwendet, deren Abmessungen beispielsweise 20 x 20 x 0,5mm betragen. Die Kontakte 2 bestehen aus Molybdän und die Kontaktstellen 4 (elektrische Anschlußbereiche) aus einer palladiumhaltigen Einbrennpaste. Die Gettermasse 3 wird anschließend z.B. durch Siebdruck vorzugsweise mäanderförmig aufgebracht. Die Sinterung erfolgt wie bei den anderen Ausführungsbeispielen.

Nach dem Sinterprozeß werden die Kontakte 2, in dieser Ausführungsform (Fig.3) aus Molybdän bestehende Kontaktlaschen, durch Punktschweißen mit den Kontaktstellen 4, das heißt dem Anschlußbereich auf der Platte verbunden. Eine Ausführungsvariante der Bändchenfixierung ist das Hartlöten der Kontakte 2 (Mo-Kontaktlaschen) mit den durch Einbrennpaste hergestellten Kontaktstellen 4, das heißt den elektrischen Anschlußflächen.

## Patentansprüche

1. Direkt geheizter Sorptions-Getterkörper zur Gasaufzehrung reaktiver Restgase in vakuumdicht abgeschlossenen Behältern, insbesondere in flachen Bildanzeigegeräten, dadurch gekennzeichnet, daß ein Isolierkörper (1) mit zwei elektrischen Kontakten (2) versehen ist und daß die Gettermasse (3) auf den als Träger dienenden Isolierkörper (1) aufgebracht ist.

2. Direkt geheizter Sorptions-Getterkörper nach Anspruch 1, dadurch gekennzeichnet, daß die Gettermasse (3) auf den Isolierkörper (1) und die auf diesem befindlichen Kontaktstellen (4) der Kontakte (2) aufgebracht ist.

3. Direkt geheizter Sorptions-Getterkörper nach Anspruch 1, dadurch gekennzeichnet, daß die Gettermasse (3) auf den Isolierkörper (1) mäanderförmig aufgebracht ist.

4. Direkt geheizter Sorptions-Getterkörper nach einem der Ansprüche 1 bis 3, dadurch gekennzeichnet, daß der Isolierkörper (1) aus Aluminiumoxid oder Berylliumoxid besteht.

5. Direkt geheizter Sorptions-Getterkörper nach einem der Ansprüche 1 bis 4, dadurch gekennzeichnet, daß die Kontakte (2) aus Molybdän bestehen.

6. Direkt geheizter Sorptions-Getterkörper nach einem der Ansprüche 1 bis 5, dadurch gekennzeichnet, daß die Gettermasse (3) aus einem Gemisch von Zirkonpulver und Ammoniumbikarbaminat sowie einer Binderlösung besteht.
